# EUROPÄISCHE PATENTSCHRIFT

(11) **EP 4 041 942 B1**
(45) Veröffentlichungstag und Bekanntmachung des Hinweises auf die Patenterteilung: **07.01.2026**
(21) Anmeldenummer: 20788750.6
(22) Anmeldetag: 07.10.2020
(51) Int. Cl.: D01F 8/04, D06M 15/256, D21F 1/00

(54) **FLÄCHENGEBILDE, VERFAHREN ZUM HERSTELLEN EINES FLÄCHENGEBILDES**
SHEET MATERIAL, METHOD FOR PRODUCING A SHEET MATERIAL
MATÉRIAU EN FEUILLE, ET PROCÉDÉ DE FABRICATION D'UN MATÉRIAU EN FEUILLE

(30) Priorität: 08.10.2019 DE 102019215404
(43) Veröffentlichungstag der Anmeldung: 17.08.2022
(73) Patentinhaber: Württembergische Spiralsiebfabrik GmbH, 73061 Ebersbach (DE)
(72) Erfinder: MAIER, Oliver, 73337 Bad Überkingen (DE)
(74) Vertreter: Patentanwälte Ruff, Wilhelm, Beier, Dauster & Partner mbB
(86) Internationale Anmeldenummer: PCT/EP2020/078064
(87) Internationale Veröffentlichungsnummer: WO 2021/069472

(56) Entgegenhaltungen:
- EP-A1- 0 292 700
- WO-A1-2013/156359
- WO-A2-2005/060643
- WO-A2-2007/086968

## Beschreibung

### ANWENDUNGSGEBIET UND STAND DER TECHNIK

Die Erfindung betrifft ein Flächengebilde sowie ein Verfahren zum Herstellen eines Flächengebildes.

Zum Transport von Produkten werden heutzutage vielfach Transportbänder eingesetzt. Die Transportbänder können dabei insbesondere eine textile Struktur besitzen. Beispielsweise ist aus der WO 2013/004474 A1 ein Flächengebilde auf Basis von Spiralfäden und Steckfäden bekannt, welches unter anderem zur Herstellung von Transportbändern tauglich ist.

Ein im Zusammenhang von Transportbändern häufig auftretendes Problem besteht darin, dass die hiermit transportierten Produkte, beispielsweise beim Transport durch eine Aufheizzone, mit den Transportbändern verkleben können und/oder die Funktionsweise der Transportbänder wegen fehlender oder unzureichender Temperaturbeständigkeit mit der Zeit beeinträchtigt wird.

### AUFGABE UND LÖSUNG

Der vorliegenden Erfindung liegt daher die Aufgabe zugrunde, ein Flächengebilde umfassend einen Faden bereitzustellen, welcher aus dem Stand der Technik, insbesondere im Zusammenhang von Transportbändern, bekannte Nachteile vermeidet. Ferner ist es eine Aufgabe der Erfindung, ein Verfahren zum Herstellen eines Flächengebildes bereitzustellen.

Diese Aufgaben werden erfindungsgemäß gelöst durch ein Flächengebilde gemäß Anspruch 1 und ein Verfahren zum Herstellen eines Flächengebildes gemäß Anspruch 13. Bevorzugte Ausgestaltungen der Erfindung sind in den abhängigen Ansprüchen sowie in der Beschreibung definiert. Der Wortlaut sämtlicher Ansprüche wird hiermit durch ausdrückliche Bezugnahme zum Inhalt der vorliegenden Beschreibung gemacht.

Es wird ein Faden mit einem Fadenkern und einem den Fadenkern umgebenden Mantel, d.h. ein sogenannter Kern-Mantel-Faden (Faden mit einer Kern-Mantel-Struktur oder Faden mit einem Kern-Mantel-Aufbau), offenbart.

Der Fadenkern kann teilweise, insbesondere nur teilweise oder vollständig, d.h. vollflächig bzw. durchgehend, von dem Mantel umgeben sein. Bevorzugt umgibt der Mantel den Fadenkern vollständig.

Der Faden zeichnet sich besonders dadurch aus, dass der Fadenkern ein Polyetherketon aufweist oder aus einem Polyetherketon besteht und der Mantel ein Perfluoralkoxy-Polymer aufweist oder aus einem Perfluoralkoxy-Polymer besteht.

Unter dem Ausdruck "Polyetherketon" soll im Sinne der vorliegenden Erfindung ein Polymer verstanden werden, in dessen molekularen Rückgrat, insbesondere abwechselnd, Keton- und Etherfunktionalitäten vorkommen.

Unter dem Ausdruck "Perfluoralkoxy-Polymer" soll im Sinne der vorliegenden Erfindung ein Copolymer verstanden werden, welches durch Copolymerisation von Tetrafluorethylen und einem Perfluoralkoxyvinylether hergestellt ist.

Der Kern-Mantel-Faden zeichnet sich mit besonderem Vorteil durch antiadhäsive Eigenschaften sowie durch eine hohe Temperaturbeständigkeit, insbesondere eine Temperaturbeständigkeit bis 260 °C, aus. Dadurch kann der Kern-Mantel-Faden insbesondere zur Herstellung von Flächengebilden, insbesondere zur Herstellung von als Transportbändern tauglichen Flächengebilden, verwendet werden, bei welchen antiadhäsive Eigenschaften sowie eine ausreichende Temperaturbeständigkeit im Vordergrund stehen.

In Ausgestaltung der Erfindung handelt es sich bei dem Polyetherketon um ein Polyaryletherketon.

Unter dem Ausdruck "Polyaryletherketon" soll im Sinne der vorliegenden Erfindung ein Polymer verstanden werden, in dessen molekularen Rückgrat, insbesondere abwechselnd, Keton- und Etherfunktionalitäten vorkommen, wobei sich insbesondere zwischen einer Ketonfunktionalität und einer Etherfunktionalität jeweils eine in (1,4)-Position verknüpfte Arylgruppe, insbesondere Phenylgruppe, befindet.

In weiterer Ausgestaltung der Erfindung ist das Polyetherketon (PEK) ausgewählt aus der Gruppe bestehend aus Polyetheretherketon (PEEK), Polyetherketonketon (PEKK), Polyetheretheretherketon (PEEEK), Polyetheretherketonketon (PEEKK), Polyetherketonetherketonketon (PEKEKK) und Mischungen von wenigstens zwei der genannten Polyetherketone.

In weiterer Ausgestaltung der Erfindung handelt es sich bei dem Polyetherketon um ein Polyetheretherketon (PEEK). Polyethetherketon hat sich als besonders temperaturbeständig sowie als besonders gut verarbeitbar herausgestellt, weswegen die Vorteile der Erfindung bei dieser Ausgestaltung besonders gut zur Geltung kommen.

In weiterer Ausgestaltung der Erfindung handelt es sich bei dem Perfluoralkoxy-Polymer um ein Polymer oder Copolymer mit einem Strukturelement gemäß nachfolgender Formel I wobei R = CₙF₂ₙ₊₁ ist und n = 1, 2, 3, 4 oder 5 ist.

In anderen Worten handelt es sich bei dem Perfluoralkoxy-Polymer in weiterer Ausgestaltung der Erfindung um
- Poly(tetrafluorethylen-co-perfluormethylvinylether), d.h. um ein durch Copolymerisation von Tetrafluorethylen und Perfluorvinylmethylether hergestelltes Copolymer,
- Poly(tetrafluorethylen-co-perfluorethylvinylether), d.h. um ein durch Copolymerisation von Tetrafluorethylen und Perfluorvinylethylether hergestelltes Copolymer,
- Poly(tetrafluorethylen-co-perfluorpropylvinylether), d.h. um ein durch Copolymerisation von Tetrafluorethylen und Perfluorvinylpropylether hergestelltes Copolymer,
- Poly(tetrafluorethylen-co-perfluorbutylvinylether), d.h. um ein durch Copolymerisation von Tetrafluorethylen und Perfluorvinylbutylether hergestelltes Copolymer,
   oder
- Poly(tetrafluorethylen-co-perfluorpentylvinylether), d.h. um ein durch Copolymerisation von Tetrafluorethylen und Perfluorvinylpentylether hergestelltes Copolymer.

In weiterer Ausgestaltung der Erfindung handelt es sich bei dem Perfluoralkoxy-Polymer um Poly(tetrafluorethylen-co-perfluorpropylvinylether). Dieses Perfluoralkoxy-Polymer hat sich als besonders temperaturbeständig und gleichzeitig als besonders antiadhäsiv herausgestellt, weswegen die Vorteile der Erfindung bei dieser Ausgestaltung (zusätzlich) verstärkt werden.

In weiterer Ausgestaltung der Erfindung weist der Fadenkern einen Anteil von 30 Gew.-% bis 80 Gew.-%, insbesondere 35 Gew.-% bis 60 Gew.-%, bevorzugt 39 Gew.-% bis 57 Gew.-%, auf, bezogen auf das Gesamtgewicht des Fadens. Die in diesem Absatz offenbarten Fadenkernanteile haben sich als besonders vorteilhaft sowohl in Bezug auf eine Prozess-/Verarbeitungsfähigkeit, insbesondere in Bezug auf eine Helikalisierung oder Spiralisierung, des Fadens als auch in Bezug auf eine ausreichende Festigkeit des Fadens herausgestellt. Insbesondere haben sich die in diesem Absatz offenbarten Fadenkernanteile als besonders vorteilhaft für die Herstellung eines thermisch fixierten, in Helix- oder Spiralform vorliegenden Fadens herausgestellt.

In weiterer Ausgestaltung der Erfindung weist der den Fadenkern umgebende Mantel einen Anteil von 20 Gew.-% bis 70 Gew.-%, insbesondere 40 Gew.-% bis 65 Gew.-%, bevorzugt 43 Gew.-% bis 61 Gew.-%, auf, bezogen auf das Gesamtgewicht des Fadens. Die in diesem Absatz offenbarten Mantelanteile haben sich als besonders vorteilhaft in Bezug auf die Mantelstabilität, insbesondere im Falle einer Mantelbeschädigung, herausgestellt. So können insbesondere die in diesem Absatz offenbarten Mantelanteile das Risiko reduzieren, dass sich der Mantel im Falle einer Mantelbeschädigung aufgrund einer unzureichenden Adhäsion zum Fadenkern ablöst. Mithin kann die innere Verbundstabilität des erfindungsgemäßen Kern-Mantel-Fadens durch die in diesem Absatz offenbarten Mantelanteile zusätzlich optimiert werden.

In weiterer Ausgestaltung der Erfindung weist der Fadenkern einen Durchmesser von 0,3 mm bis 1,8 mm, insbesondere 0,4 mm bis 0,8 mm, bevorzugt 0,5 mm bis 0,7 mm, auf.

Der Faden und/oder der Fadenkern können/kann grundsätzlich einen eckenlosen, insbesondere kreisförmigen, ovalen oder elliptischen, Querschnitt aufweisen.

Alternativ können/kann der Faden und/oder der Fadenkern einen eckigen oder polygonalen Querschnitt, beispielsweise dreieckigen, quadratischen, trapezoidalen, rhomboiden, fünfeckigen, sechseckigen, stern- oder kreuzförmigen Querschnitt, aufweisen.

Im Falle eines nicht kreisförmigen Querschnitts bestimmt sich der Durchmesser des Fadenkerns im Sinne der vorliegenden Erfindung anhand des größtmöglichen Abstands, welchen zwei Punkte entlang einer Umfangslinie des Fadenkerns zueinander einnehmen können.

Ferner kann der Durchmesser des Fadenkerns in Längsrichtung des Fadens durchgehend konstant sein. Alternativ kann der Durchmesser des Fadenkerns in Längsrichtung des Fadens wenigstens abschnittsweise, insbesondere nur abschnittsweise oder durchgehend, variieren, insbesondere kontinuierlich oder diskontinuierlich.

Bevorzugt ist der Durchmesser des Fadenkerns größer als die Dicke des Mantels.

Alternativ kann die Dicke des Mantels größer sein als der Durchmesser des Fadenkerns.

Der Fadenkern kann ferner eine längenbezogene Masse, d.h. eine Feinheit oder einen Titer, von 100 tex bis 3500 tex, insbesondere 170 tex bis 680 tex, bevorzugt 270 tex bis 520 tex, aufweisen.

Unter dem Ausdruck "tex" soll im Sinne der vorliegenden Erfindung eine Einheit zur Angabe der längenbezogenen Masse, d. h. der Feinheit oder des Titers, des erfindungsgemäßen Fadens in Gramm pro 1000 Meter verstanden werden.

In weiterer Ausgestaltung der Erfindung weist der den Fadenkern umgebende Mantel eine Dicke von 0,05 mm bis 0,8 mm, insbesondere 0,06 mm bis 0,3 mm, bevorzugt 0,07 mm bis 0,15 mm, auf.

Die Dicke des Mantels kann in Längsrichtung des Fadens durchgehend konstant sein. Alternativ kann die Dicke des Mantels in Längsrichtung des Fadens wenigstens abschnittsweise, insbesondere nur abschnittsweise oder durchgehend, variieren, insbesondere kontinuierlich oder diskontinuierlich.

In weiterer Ausgestaltung der Erfindung weist der Faden einen Gesamtdurchmesser (Summe aus Fadenkerndurchmesser und Manteldicke) von 0,40 mm bis 3,4 mm, insbesondere 0,5 mm bis 1,4 mm, bevorzugt 0,6 mm bis 1,0 mm, auf. Die in diesem Absatz offenbarten Gesamtdurchmesserwerte haben sich als besonders vorteilhaft für den industriellen Bedarf herausgestellt.

In weiterer Ausgestaltung der Erfindung weist der Faden eine längenbezogene Masse, d.h. eine Feinheit oder einen Titer, von 210 tex bis 17500 tex, insbesondere 350 tex bis 2900 tex, bevorzugt 530 tex bis 1400 tex, auf. Die in diesem Absatz offenbarten Werte für die längenbezogene Masse des Fadens haben sich ebenfalls als besonders vorteilhaft für den industriellen Bedarf herausgestellt.

Der Faden und/oder Fadenkern können/kann ferner ein Monofilament und/oder Pseudomonofilament und/oder Multifilament sein. Bevorzugt handelt es sich bei dem Faden und/oder Fadenkern um ein Monofilament.

Der Faden und/oder Fadenkern können/kann ferner als Endlosfaden, insbesondere Endlosmonofilament und/oder Endlospseudomonofilament und/oder Endlosmultifilament, vorliegen.

Unter dem Ausdruck "Endlosfaden" soll im Sinne der vorliegenden Erfindung ein Faden mit einer Länge von wenigstens 160 m bis 35000 m, insbesondere von 1000 m bis 10000 m, bevorzugt 2000 m bis 5000 m, verstanden werden. Diese Definition gilt sinngemäß auch für ein Endlosmonofilament, Endlospseudomonofilament sowie Endlosmultifilament im Sinne der vorliegenden Erfindung.

Der Faden und/oder Fadenkern kann ferner, insbesondere in einem abgelängten Zustand, eine Länge von 160 m bis 35000 m, insbesondere 1000 m bis 10000 m, vorzugsweise 2000 m bis 5000 m, aufweisen.

Der Faden kann ferner wendelförmig oder helikal, d.h. in Form einer Wendel oder Helix, insbesondere in Form einer kreis- oder ovalzylindrischen Wendel oder Helix, vorliegen.

Alternativ kann der Faden spiralfömig, d.h. in Form einer Spirale, vorliegen.

Unter dem Ausdruck "Spirale" soll im Sinne der vorliegenden Erfindung eine Form, Kurve oder Struktur verstanden werden, welche sich mit nichtkonstanter, d.h. variabler, Steigung um eine Achse windet und sich je nach Perspektive des Betrachters von der Achse entfernt oder sich ihr annähert.

Ferner kann/können der Faden, insbesondere der Fadenkern und/oder der Mantel, wenigstens ein Additiv aufweisen. Insbesondere kann nur der Fadenkern oder nur der Mantel wenigstens ein Additiv aufweisen. Das wenigstens eine Additiv kann dabei ausgewählt sein aus der Gruppe bestehend aus Weichmacher, Farbstoffe, Pigmente, Stabilisatoren und Mischungen von wenigstens zwei der genannten Additive.

Ferner ist der Faden bevorzugt in einem Temperaturbereich von -30 °C bis 280 °C, insbesondere 0 °C bis 270 °C, vorzugsweise 20 °C bis 260 °C, temperaturbeständig.

Gemäß einem ersten Aspekt betrifft die Erfindung ein Flächengebilde, vorzugsweise textiles Flächengebilde, umfassend den Kern-Mantel-Faden.

Das Flächengebilde weist mehrere nebeneinander angeordnete und benachbart ineinandergreifende Helices, d.h. Wendeln, und/oder Spiralen sowie mehrere Steckfäden auf, welche zur Verbindung der Helices und/oder Spiralen miteinander in einander überlagernde Helix- und/oder Spiralabschnitte der benachbarten Helices und/oder Spiralen eingefügt sind, wobei die Helices und/oder Spiralen jeweils wenigstens einen Faden mit einem Fadenkern und einem den Fadenkern umgebenden Mantel aufweisen, wobei der Fadenkern ein Polyetherketon aufweist und der den Fadenkern umgebende Mantel ein Perfluoralkoxy-Polymer aufweist.

Die Steckfäden können jeweils einen eckenlosen, insbesondere kreisförmigen, ovalen oder elliptischen, Querschnitt aufweisen.

Alternativ können die Steckfäden jeweils einen eckigen oder polygonalen Querschnitt, beispielsweise dreieckigen, quadratischen, trapezoidalen, rhomboiden, fünfeckigen, sechseckigen, stern- oder kreuzförmigen Querschnitt, aufweisen.

Ferner kann das Flächengebilde sowohl Fäden mit einem eckenlosen Querschnitt als auch Fäden mit einem eckigen oder polygonalen Querschnitt aufweisen. Insoweit wird auf die beiden vorhergehenden Absätze Bezug genommen.

Ferner können die Steckfäden jeweils einen Durchmesser von 0,4 mm bis 2,0 mm, insbesondere 0,5 mm bis 1,2 mm, vorzugsweise 0,6 mm bis 0,9 mm, aufweisen.

Ferner kann der Durchmesser der Steckfäden in Längsrichtung der Steckfäden durchgehend konstant sein. Alternativ kann der Durchmesser der Steckfäden in Längsrichtung der Steckfäden wenigstens abschnittsweise, insbesondere nur abschnittsweise oder durchgehend, variieren, insbesondere kontinuierlich oder diskontinuierlich.

Ferner können die Steckfäden jeweils als Monofilament, Pseudomonofilament oder Multifilament gestaltet sein. Insbesondere kann das Flächengebilde monofile Steckfäden und/oder pseudomonofile Steckfäden und/oder multifile Steckfäden aufweisen. Bevorzugt liegen die Steckfäden jeweils als Monofilament vor.

Die Steckfäden können ferner jeweils eine längenbezogene Masse von 170 tex bis 4200 tex, insbesondere 260 tex bis 1500 tex, bevorzugt 370 tex bis 840 tex, aufweisen.

Ferner können die Steckfäden jeweils Polyphenylensulfid (PPS) und/oder Polyetheretherketon (PEEK) aufweisen oder aus Polyphenylensulfid (PPS) und/oder Polyetheretherketon (PEEK) bestehen.

Alternativ kann es sich bei den Steckfäden jeweils um einen Faden gemäß erstem Erfindungsaspekt handeln.

Ferner kann das Flächengebilde eine Kombination von Steckfäden, wie in den beiden vorhergehenden Absätzen beschrieben, aufweisen.

Bevorzugt weist das Flächengebilde eine alternierende Abfolge von rechts- und linksgängigen Helices und/oder Spiralen auf.

Eine Helix oder Spirale ist im Sinne der vorliegenden Erfindung rechtsgängig, wenn sich die Form, Kurve oder Struktur der Helix oder Spirale im Uhrzeigersinn windet (in der Richtung gesehen, in welcher sie sich vom Betrachter entfernt).

Eine Helix oder Spirale ist im Sinne der vorliegenden Erfindung linksgängig, wenn sich die Form, Kurve oder Struktur der Helix oder Spirale gegen den Uhrzeigersinn windet (in der Richtung gesehen, in welcher sie sich vom Betrachter entfernt).

Ferner ist es bevorzugt, wenn die Helices und/oder Spiralen identisch zueinander dimensioniert sind.

Ferner können freie Querschnitte der Helices und/oder Spiralen Füllkörper aufweisen. Dadurch ist insbesondere eine Reduzierung der Luftdurchlässigkeit des Flächengebildes erzielbar.

Bei den Füllkörpern kann es sich beispielsweise um einen oder mehrere Fäden, insbesondere um ein oder mehrere Monofilamente, aufweisend oder bestehend aus Polyetheretherketon (PEEK), Polyphenylensulfid (PPS), Perfluoralkoxy-Polymer (PFA-Polymer) oder einem anderen hochtemperaturbeständigen Polymer handeln.

Ferner ist es bevorzugt, wenn das Flächengebilde thermofixiert vorliegt.

Besonders bevorzugt wird das Flächengebilde als Spiralsieb oder zur Herstellung eines Spiralsiebs, insbesondere in der Papierindustrie, verwendet.

Ferner kann das Flächengebilde insbesondere als Filter, insbesondere Trocknungsfilter, beispielsweise in Pressen oder in der Lebensmittelindustrie, verwendet werden.

Bevorzugt wird das Flächengebilde als Transport- oder Förderband zum Transportieren oder Fördern von Produkten, wie beispielsweise vliesförmigen Produkten, verwendet. Bei den Produkten kann es sich insbesondere um Produkte handeln, welche bei höheren Temperaturen, beispielsweise bei Temperaturen > 200 °C, klebrig werden.

Bezüglich weiterer Merkmale und Vorteile des Flächengebildes wird vollständig auf die im Rahmen des ersten Erfindungsaspekts gemachten Ausführungen sowie auf die noch folgende Beschreibung Bezug genommen.

Es wird auch ein Verfahren zum Herstellen eines Fadens offenbart.

Bei dem Verfahren wird ein Faden, insbesondere ein Monofilament, aufweisend oder bestehend aus einem Polyetherketon, mit einem Perfluoralkoxy-Polymer ummantelt.

Der Faden, insbesondere das Monofilament, kann vor dem Ummanteln mit dem Perfluoralkoxy-Polymer erhitzt werden. Beispielsweise kann der Faden, insbesondere das Monofilament, auf eine Temperatur von 50 °C bis 200 °C, insbesondere 80 °C bis 150 °C, bevorzugt 90 °C bis 110 °C, erhitzt werden. Ferner kann der Faden, insbesondere das Monofilament, während eines Zeitraumes von 1 h bis 5 Tage, insbesondere 12 h bis 2 Tage, bevorzugt 20 h bis 28 h, erhitzt werden. Durch ein Erhitzen des Fadens, insbesondere Monofilaments, können flüchtige Bestandteile, wie beispielsweise eine Avivage, des Fadens, insbesondere Monofilaments, beseitigt oder deren Anteil im Faden, insbesondere Monofilament, wenigstens reduziert werden, welche ansonsten die Ummantelung des Fadens, insbesondere Monofilaments, beeinträchtigen könnten.

Alternativ wird bei dem Verfahren ein Fadenkern, aufweisend oder bestehend aus einem Polyetherketon, und ein Mantel, aufweisend oder bestehend aus einem Perfluoralkoxy-Polymer, aus einer formgebenden Auslassöffnung einer Extrusionsvorrichtung unter Ausbildung eines Fadens mit einem Fadenkern und einem den Fadenkern umgebenden Mantel coextrudiert.

Die Extrusionsvorrichtung kann einen Extruder für den Fadenkern sowie einen Extruder für den Mantel aufweisen. Beide Extruder können jeweils mit einer eigenen Spinnpumpe betrieben werden. Ferner kann die Extrusionsvorrichtung einen ersten Schmelzkanal zum Befördern eines geschmolzenen Fadenkernmaterials und einen zweiten Schmelzkanal zum Befördern eines geschmolzenen Fadenmantelmaterials aufweisen. Zweckmäßigerweise kann der zweite Schmelzkanal den ersten Schmelzkanal umgeben, insbesondere konzentrisch. Der erste Schmelzkanal und der zweite Schmelzkanal münden zweckmäßigerweise in die Auslassöffnung der Extrusionsvorrichtung.

Bezüglich weiterer Merkmale und Vorteile des Verfahrens wird vollständig auf die im Rahmen des bisherigen Erfindungsaspekts gemachten Ausführungen sowie auf die noch folgende Beschreibung Bezug genommen.

Gemäß einem zweiten Aspekt betrifft die Erfindung ein Verfahren zum Herstellen eines Flächengebildes, vorzugsweise textilen Flächengebildes, gemäß erstem Erfindungsaspekt. Das Verfahren weist die nachfolgenden Schritte auf:
a) Überführen mehrerer Fäden mit einem Fadenkern und einem den Fadenkern umgebenden Mantel, wobei der Fadenkern ein Polyetherketon aufweist und der den Fadenkern umgebende Mantel ein Perfluoralkoxy-Polymer aufweist, in mehrere Helices und/oder Spiralen,
b) überlappendes Aneinanderfügen der Helices und/oder Spiralen und
c) Verbinden der überlappend aneinandergefügten Helices und/oder Spiralen durch Einstecken von Steckfäden in überlappende Bereiche der überlappend aneinandergefügten Helices und/oder Spiralen.

Vor Durchführen von Schritt a) können die Fäden, insbesondere mit einer Durchluftheizung, erwärmt werden. Die Temperatur der Durchluftheizung kann dabei auf eine Temperatur von 20 °C bis 400 °C, insbesondere 100 °C bis 350 °C, bevorzugt 200 °C bis 300 °C, eingestellt werden.

Bevorzugt wird der Schritt a) derart durchgeführt, dass die Helices und/oder Spiralen jeweils nur einen Faden mit einem Fadenkern und einem den Fadenkern umgebenden Mantel, wobei der Fadenkern ein Polyetherketon aufweist und der den Fadenkern umgebende Mantel ein Perfluoralkoxy-Polymer aufweist, aufweisen oder jeweils nur aus einem Faden mit einem Fadenkern und einem den Fadenkern umgebenden Mantel, wobei der Fadenkern ein Polyetherketon aufweist und der den Fadenkern umgebende Mantel ein Perfluoralkoxy-Polymer aufweist, bestehen.

Ferner ist es bevorzugt, dass zum Durchführen von Schritt a) die Fäden jeweils um einen Wickeldorn, insbesondere zylindrischen, vorzugsweise kreiszylindrischen, oder konisch gestalteten Wickeldorn, gewickelt werden. Besonders bevorzugt wird ein Teil der Fäden, d.h. ein oder mehrere Fäden, rechtsgängig um den Wickeldorn gewickelt, während ein restlicher Teil der Fäden, d.h. eine verbleibende Anzahl der Fäden, linksgängig um den Wickeldorn gewickelt wird.

Insbesondere können die auf dem Wickeldorn aufgewickelten Fäden erhitzt werden, beispielsweise mittels einer Heizung. Die Temperatur der Heizung kann dabei auf eine Temperatur von 160 °C bis 320 °C, insbesondere 200 °C bis 300 °C, bevorzugt 220 °C bis 260 °C, eingestellt werden.

Ferner ist es bevorzugt, wenn beim Durchführen von Schritt b) alternierend rechts- und linksgängige Helices und/oder Spiralen überlappend aneinandergefügt werden.

Bevorzugt werden die Steckfäden beim Durchführen von Schritt c) in überlappende Helix- und/oder Spiralbereiche von jeweils zwei benachbarten Helices und/oder Spiralen in Längsrichtung der Helices und/oder Spiralen eingesteckt.

Bevorzugt wird beim Durchführen von Schritt c) in die überlappenden Bereiche der überlappend aneinandergefügten Helices und/oder Spiralen jeweils nur ein einziger Steckfaden eingesteckt.

Ferner ist es bevorzugt, wenn das Verfahren einen weiteren Schritt d) Thermofixieren der verbundenen Helices und/oder Spiralen aufweist. Dadurch können Schrumpfvorgänge und Spannungen in den Helices und/oder Spiralen induziert und mithin die Dicke des Flächengebildes reduziert werden. Der Schritt d) kann insbesondere durch Kalandrieren und/oder bei einer Temperatur von 200 °C bis 280 °C, insbesondere 230 °C bis 260 °C, vorgenommen werden.

Ferner kann das Verfahren zwischen dem Schritt c) und d) einen weiteren Schritt cd) Einbringen von Füllkörpern in freie Querschnitte oder freie Hohlräume, insbesondere freie Längshohlräume, der verbundenen Helices und/oder Spiralen aufweisen.

Alternativ kann das Verfahren nach Schritt d) einen weiteren Schritt e) Einbringen von Füllkörpern in freie Querschnitte oder freie Hohlräume, insbesondere freie Längshohlräume, der verbundenen Helices und/oder Spiralen und anschließendes Thermofixieren der verbundenen und mit Füllkörpern versehenen Helices und/oder Spiralen aufweisen. Das anschließende Thermofixieren kann insbesondere durch Kalandrieren und/oder bei einer Temperatur von 200 °C bis 280 °C, insbesondere 230 °C bis 260 °C, vorgenommen werden.

Ferner kann das Verfahren nach Schritt c), d) oder e) einen weiteren Schritt f) Konfektionieren des Flächengebildes aufweisen. Beispielsweise kann das Flächengebilde auf kundenspezifische Abmessungen, insbesondere auf eine bestimmte Länge und/oder Breite, zugeschnitten und/oder an seinen Randkanten, insbesondere durch Schweißen, begradigt und/oder fixiert werden.

Bezüglich weiterer Merkmale und Vorteile des Verfahrens wird vollständig auf die im Rahmen des bisherigen Erfindungsaspekts gemachten Ausführungen sowie auf die noch folgende Beschreibung Bezug genommen.

Weitere Merkmale und Vorteile der Erfindung ergeben sich aus der nachfolgenden Beschreibung von bevorzugten Ausführungsformen in Form von Figuren, Figurenbeschreibungen und Ausführungsbeispielen sowie der Unteransprüche. Dabei können einzelne Merkmale jeweils für sich alleine oder in Kombination miteinander verwirklicht sein. Die bevorzugten Ausführungsformen dienen lediglich der weiteren Erläuterung und dem besseren Verständnis der Erfindung, ohne diese hierauf zu beschränken.

### FIGURENKURZBESCHREIBUNG

Die Figuren zeigen schematisch Folgendes
- Fig. 1:: eine Querschnittsdarstellung eines Kern-Mantel-Fadens gemäß vorliegender Erfindung,
- Fig. 2a:: eine Querschnittsdarstellung einer Ausführungsform eines Flächengebilde gemäß vorliegender Erfindung,
- Fig. 2b:: eine Draufsicht des in Fig. 2a dargestellten Flächengebildes,
- Fig. 3a:: eine Querschnittsdarstellung einer weiteren Ausführungsform eines Flächengebildes gemäß vorliegender Erfindung und
- Fig. 3b:: eine Draufsicht des in Fig. 3a dargestellten Flächengebildes.

### AUSFÜHRLICHE FIGURENKURZBESCHREIBUNG

Die Fig. 1 zeigt schematisch einen Querschnitt eines erfindungsgemäßen Fadens 10 mit einem Fadenkern 12 und einem den Fadenkern 12 umgebenden Mantel 14. Der Fadenkern 12 weist ein Polyetherketon auf oder besteht aus einem Polyetherketon. Vorzugsweise handelt es sich bei dem Polyetherketon um Polyetheretherketon. Der Mantel 14 weist ein Perfluoralkoxy-Polymer auf oder besteht aus einem Perfluoralkoxy-Polymer. Bei dem Perfluoralkoxy-Polymer handelt es sich vorzugsweise um ein durch Copolymerisation von Tetrafluorethylen und Perfluorvinylpropylether hergestelltes Copolymer.

Der Faden 10 kann, wie in Fig. 1 dargestellt, einen kreisförmigen Querschnitt aufweisen. Es versteht sich, dass der Faden 10 alternativ einen nicht kreisförmigen Querschnitt aufweisen kann.

Die Fig. 2a bis 3b zeigen schematisch ein Flächengebilde 1 gemäß der vorliegenden Erfindung.

Das Flächengebilde 1 weist eine Vielzahl von Helices 2 und/oder Spiralen 2 auf. Die Helices 2 und/oder Spiralen 2 sind vorzugsweise identisch zueinander dimensioniert.

Jede Helix 2 und/oder Spirale 2 ist, insbesondere endlos, aus einem Kern-Mantel-Faden, d.h. aus einem Faden mit einem Fadenkern und einem den Fadenkern umgebenden Mantel, gewickelt. Der Fadenkern weist ein Polyetherketon auf oder besteht aus einem Polyetherketon. Der Mantel weist ein Perfluoralkoxy-Polymer auf oder besteht aus einem Perfluoralkoxy-Polymer. Bei dem Polyetherketon handelt es sich vorzugsweise um Polyetheretherketon. Bei dem Perfluoralkoxy-Polymer handelt es sich vorzugsweise um ein durch Copolymerisation von Tetrafluorethylen und Perfluorvinylpropylether hergestelltes Copolymer.

Wie anhand der Querschnittsdarstellungen nach den Fig. 2a und 3a erkennbar ist, weist jede Helix 2 und/oder Spirale 2 einen ovalförmigen Querschnitt auf. Zur Herstellung des Flächengebildes 1 werden die einzelnen Helices 2 und/oder Spiralen 2 alternierend zueinander in jeweils umgekehrter Wicklungsrichtung nebeneinander gebracht und mit den Seitenrandbereichen ihrer Windungen jeweils zwischen korrespondierende Seitenrandbereiche der Windungen der benachbarten Helix 2 und/oder Spirale 2 eingeschoben. Wie anhand der Fig. 2bund 3b erkennbar ist, ergeben sich hierdurch für die benachbarten Helices 2 und/oder Spiralen 2 zwei jeweils einander windungsweise alternierend überlagernde Helixabschnitte und/oder Spiralabschnitte. Anhand der Fig. 2a und 3a ist erkennbar, dass sich durch diese Überlagerung der Helixabschnitte und/oder Spiralabschnitte der benachbarten Helices 2 und/oder Spiralen 2 in Längsrichtung der Helices 2 und/oder Spiralen 2 gesehen jeweils Kanalabschnitte bilden, durch welche Steckfäden 3 in Längsrichtung hindurchgeschoben oder - gezogen sind, um so die benachbarten Helices 2 und/oder Spiralen 2 miteinander zu verbinden.

Wie anhand der Fig. 2a und 3a ferner erkennbar ist, werden nach Verbindung der Helices 2 und/oder Spiralen 2 im Bereich jeder Helix 2 und/oder Spirale 2 in Längsrichtung des Flächengebildes 1, d.h. in Längsrichtung der Steckfäden 3, durchgängige freie Querschnitte 4 geschaffen. Die freien Querschnitte 4 sind zu ihren Seiten hin, d.h. in der Ebene des Flächengebildes 1 gesehen, durch entsprechende Außenrandbereiche der Helixabschnitte und/oder Spiralabschnitte der links und rechts benachbarten Helices 2 und/oder Spiralen 2 begrenzt. Nach oben und nach unten sind die freien Querschnitte 4 jeweils durch obere und untere Windungsabschnitte der jeweiligen Helix 2 und/oder Spirale 2 begrenzt, welche gleichzeitig auch eine obere und eine untere Kontaktfläche des Flächengebildes 1 definieren.

Wie anhand der Fig. 3a erkennbar ist, entspricht die Breite B jedes freien Querschnittes 4 dem lichten Abstand zwischen gegenüberliegenden Seitenrandbereichen der Helixabschnitte und/oder Spiralabschnitte der benachbarten Helices 2 und/oder Spiralen 2. Die lichte Höhe H des freien Querschnittes 4 wird durch den Größenabstand zwischen oberen und unteren Windungsabschnitten der jeweiligen Helix 2 und/oder Spirale 2 definiert. Beim dargestellten Ausführungsbeispiel ist dieser größte Abstand in der Mitte des jeweiligen freien Querschnittes 4 vorgesehen. Anhand der Fig. 3a ist noch eine Außenbreite A und eine Gesamthöhe G jeder Helix 2 und/oder Spirale 2 definiert.

In die freien Querschnitte 4 sind in Längsrichtung im Querschnitt Füllkörper F einbringbar, welche weitgehend an die Querschnittsabmessungen des jeweiligen freien Querschnittes 4 angepasst sind, wie anhand der Fig. 3a und 3b erkennbar ist. In der Draufsicht auf das Flächengebilde 1 gesehen verbleiben nach Einbringen der Füllkörper F nur noch geringe Luftdurchlassöffnungen L, welche anhand der Fig. 3b erkennbar sind und zwischen den seitlichen Randkanten der Füllkörper F und den Steckdrähten 3 sowie den entsprechend überlagerten Helixabschnitten und/oder Spiralabschnitten der benachbarten Helices 2 und/oder Spiralen 2 liegen.

Die vorstehend gemachten Ausführungen gelten sowohl für thermisch fixierte Flächengebilde als auch für thermisch unfixierte Flächengebilde. Denn bei einer Thermofixierung werden die Flächengebilde neben einer Streckung thermisch beansprucht und schrumpfen dadurch auf eine geringere Dicke.

Das in den Fig. 2a bis 3b dargestellte Flächengebilde kann beispielsweise als Transport- oder Förderband zum Transportieren oder Fördern von Produkten, insbesondere vliesförmigen Produkten, oder zur Herstellung eines solchen Bands verwendet werden.

### BEISPIELTEIL

### 1. Fadenkern

Als Fadenkerne wurden zwei verschiedene Monofilamente aus Polyetheretherketon (PEEK) des Typs P115S, nämlich Fadenkern (1) und Fadenkern (2), mit nachfolgenden Eigenschaften verwendet:

| | Fadenkern (1) | Fadenkern (2) |
|---|---|---|
| Material | PEEK | PEEK |
| Durchmesser | 0,55 mm | 0,60 mm |
| Fadenfeinheit | 310 tex | 370 tex |
| Avivagegehalt | Keine Avivage | Hoch (Spiralisierungl) |
| Höchstzugkraft | 121 N | 143 N |
| Festigkeit: | 39,1 cN/tex | 38,6 cN/tex |
| Dehnung | 17,9 | 19,2% |
| Schrumpf (180°C) | KA | 10,3% |
| Schrumpf (200°C) | 14,0 | 14,8% |
| Länge von 1 kg Mat. | 3226 | 2703 |

### 2. Mantel

Als Perfluoralkoxy-Polymer zum Ummanteln der unter 1. genannten Fadenkerne wurde Poly(tetrafluorethylen-co-perfluorpropylvinylether) (CAS-Nr.: 26655-00-5) verwendet.

Der Fadenkern (1) enthielt keine Avivage.

Der Fadenkern (2) enthielt Avivage und wurde vor dem Ummantelungsschritt einer Ofenbehandlung unterworfen, um einen flüchtigen Anteil der Avivage zu entfernen. Hierzu wurde der Fadenkern (2) während 24h und bei 90 °C temperiert.

Die Ummantelung der Fadenkerne (1) führte zu Kern-Mantel-Fäden (1). Die Ummantelung der Fadenkerne (2) führte zu Kern-Mantel-Fäden (2). Die Kern-Mantel-Fäden (1) und (2) wiesen die nachfolgenden Eigenschaften auf:

| | K/M-Fäden (1) | K/M-Fäden (2) |
|---|---|---|
| Materialbezeichnung: | 0,55/0,72 | 0,60/0,85 |
| Durchmesser PEEK [mm] | 0,55 | 0,6 |
| Durchmesser Gesamt [mm] | 0,72 | 0,85 |
| Feinheit gesamt | 729 | 904 |
| Länge von 1 kg Monofil [m] | 1371,7 | 1106,2 |
| Fläche Querschnitt gesamt | 0,4072 | 0,5675 |
| Fläche Kern (PEEK) | 0,2376 | 0,2827 |
| Ringfläche (PFA) | 0,1696 | 0,2847 |
| Volumen PEEK in 100 m Mono [cm³] | 23,76 | 28,27 |
| Volumen PFA in 100 m Mono [cm³] | 16,96 | 28,47 |
| Masse PEEK in 100 m Mono [g] | 31,0 | 37,0 |
| Masse PFA in 100 m Mono [g] (berechnet aus Differenzgewicht) | 41,9 | 53,4 |
| Prozentualer Gewichtsanteil PEEK | 42,5% | 40,9% |
| Prozentualer Gewichtsanteil PFA | 57,5% | 59,1% |

Legende: K/M-Fäden (1) = Kern-Mantel-Fäden (1); K/M-Fäden (2) = Kern-Mantel-Fäden (2)

### 3. Helikalisierung:

Die Kern-Mantel-Fäden (1) und (2) wurden nach einem Vorerhitzen auf einen Wickeldorn aufgebracht und auf dem Wickeldorn erhitzt.

### 4. Fügen der Helices:

Gleich dimensionierte Helices (1) wurden abwechselnd links- und rechtsgängig überlappend aneinandergefügt und mit Steckfäden versehen um ein Flächengebilde (1) zu erzeugen.

Gleich dimensionierte Helices (2) wurden ebenfalls abwechselnd links- und rechtsgängig überlappend aneinandergefügt und mit Steckfäden versehen um ein Flächengebilde (2) zu erzeugen.

Die hergestellten Flächengebilde (1) und (2) wiesen die nachfolgenden Eigenschaften auf:

| | Flächengebilde (1) | Flächengebilde (2) |
|---|---|---|
| Kern-Mantel-Faden: | PEEK/PFA - 0,55/0,72 | PEEK/PFA - 0,60/0,85 |
| Wickeldornmaße: | 6,85 x 3,85 | 6,80 x 4,50 |
| Steckfaden: | 0,70 mm PEEK | 0,70 mm PEEK |
| Feinheit Steckfaden: | 500 tex | 500 tex |
| Anzahl Helices/m | 214 | 232 |
| Flächengewichte | | |
| Helikale Fäden: | 1475 | 1980 |
| Steckfäden: | 107 | 116 |
| gesamt: | 1582 | 2096 |

### 5. Thermofixieren am Kalander:

Die Flächengebilde (1) und (2) wurden jeweils zwischen zwei Vorlaufbändern installiert und unter den nachfolgenden Bedingungen mit Hilfe eines Kalanders thermofixiert:
Temperatureinstellung: 250° C (maximal)
Geschwindigkeit: 0,3 m/min

## Patentansprüche

1. Flächengebilde, aufweisend mehrere nebeneinander angeordnete und benachbart ineinandergreifende Helices und/oder Spiralen sowie mehrere Steckfäden, welche zur Verbindung der Helices und/oder Spiralen miteinander in einander überlagernde Helix- und/oder Spiralabschnitte der benachbarten Helices und/oder Spiralen eingefügt sind, **dadurch gekennzeichnet, dass** die Helices und/oder Spiralen jeweils wenigstens einen Faden mit einem Fadenkern und einem den Fadenkern umgebenden Mantel aufweisen, wobei der Fadenkern ein Polyetherketon aufweist und der den Fadenkern umgebende Mantel ein Perfluoralkoxy-Polymer aufweist.

2. Flächengebilde nach Anspruch 1, **dadurch gekennzeichnet, dass** es sich bei dem Polyetherketon um ein Polyaryletherketon handelt.

3. Flächengebilde nach Anspruch 1 oder 2, **dadurch gekennzeichnet, dass** das Polyetherketon ausgewählt ist aus der Gruppe bestehend aus Polyetheretherketon, Polyetherketonketon, Polyetheretheretherketon, Polyetheretherketonketon, Polyetherketonetherketonketon und Mischungen von wenigstens zwei der genannten Polyetherketone.

4. Flächengebilde nach einem der vorhergehenden Ansprüche, **dadurch gekennzeichnet, dass** es sich bei dem Polyetherketon um Polyetheretherketon handelt.

5. Flächengebilde nach einem der vorhergehenden Ansprüche, **dadurch gekennzeichnet, dass** es sich bei dem Perfluoralkoxy-Polymer um ein Polymer mit einem Strukturelement gemäß Formel I handelt, wobei R = CₙF₂ₙ₊₁ ist und n = 1, 2, 3, 4 oder 5 ist.

6. Flächengebilde nach einem der vorhergehenden Ansprüche, **dadurch gekennzeichnet, dass** es sich bei dem Perfluoralkoxy-Polymer um Poly(tetrafluorethylen-co-perfluorpropylvinylether) handelt.

7. Flächengebilde nach einem der vorhergehenden Ansprüche, **dadurch gekennzeichnet, dass** der Fadenkern einen Anteil von 30 Gew.-% bis 80 Gew.-%, insbesondere 35 Gew.-% bis 60 Gew.-%, bevorzugt 39 Gew.-% bis 57 Gew.-%, bezogen auf das Gesamtgewicht des Fadens, aufweist.

8. Flächengebilde nach einem der vorhergehenden Ansprüche, **dadurch gekennzeichnet, dass** der den Fadenkern umgebende Mantel einen Anteil von 20 Gew.-% bis 70 Gew.-%, insbesondere 40 Gew.-% bis 65 Gew.-%, bevorzugt 43 Gew.-% bis 61 Gew.-%, bezogen auf das Gesamtgewicht des Fadens, aufweist.

9. Flächengebilde nach einem der vorhergehenden Ansprüche, **dadurch gekennzeichnet, dass** der Fadenkern einen Durchmesser von 0,3 mm bis 1,8 mm, insbesondere 0,4 mm bis 0,8 mm, bevorzugt 0,5 mm bis 0,7 mm, aufweist.

10. Flächengebilde nach einem der vorhergehenden Ansprüche, **dadurch gekennzeichnet, dass** der den Fadenkern umgebende Mantel eine Dicke von 0,05 mm bis 0,8 mm, insbesondere 0,06 mm bis 0,3 mm, bevorzugt 0,07 mm bis 0,15 mm, aufweist.

11. Flächengebilde nach einem der vorhergehenden Ansprüche, **dadurch gekennzeichnet, dass** der Faden einen Gesamtdurchmesser von 0,4 mm bis 3,4 mm, insbesondere 0,5 mm bis 1,4 mm, bevorzugt 0,6 mm bis 1,0 mm, aufweist.

12. Flächengebilde nach einem der vorhergehenden Ansprüche, **dadurch gekennzeichnet, dass** der Faden eine längenbezogene Masse von 210 tex bis 17500 tex, insbesondere 350 tex bis 2900 tex, bevorzugt 530 tex bis 1400 tex, aufweist.

13. Verfahren zum Herstellen eines Flächengebildes nach einem der vorhergehenden Ansprüche, aufweisend die Schritte:
a) Überführen mehrerer Fäden mit einem Fadenkern und einem den Fadenkern umgebenden Mantel, wobei der Fadenkern ein Polyetherketon aufweist und der den Fadenkern umgebende Mantel ein Perfluoralkoxy-Polymer aufweist, in mehrere Helices und/oder Spiralen,
b) überlappendes Aneinanderfügen der Helices und/oder Spiralen und
c) Verbinden der überlappend aneinandergefügten Helices und/oder Spiralen durch Einstecken von Steckfäden in überlappende Bereiche der überlappend aneinandergefügten Helices und/oder Spiralen.

## Claims

1. A sheet material having several helices and/or coils arranged next to one another and adjacently engaging in one another, and several insert threads which are, for connecting the helices and/or coils to one another, inserted into helical and/or coiled sections, overlapping one another, of the adjacent helices and/or coils, **characterized in that** the helices and/or coils each have at least one thread with a thread core and with a jacket surrounding the thread core, wherein the thread core has a polyetherketone and the jacket surrounding the thread core has a perfluoroalkoxy polymer.

2. The sheet material according to claim 1, **characterized in that** the polyetherketone is a polyaryletherketone.

3. The sheet material according to claim 1 or 2, **characterized in that** the polyetherketone is selected from the group consisting of polyetheretherketone, polyetherketoneketone, polyetheretheretherketone, polyetheretherketoneketone, polyetherketoneetherketoneketone and mixtures of at least two of the stated polyetherketones.

4. The sheet material according to any of the preceding claims, **characterized in that** the polyetherketone is polyetheretherketone.

5. The sheet material according to any of the preceding claims, **characterized in that** the perfluoroalkoxy polymer is a polymer with a structural element according to formula I, wherein R = CₙF₂ₙ₊₁ and n = 1, 2, 3, 4 or 5.

6. The sheet material according to any of the preceding claims, **characterized in that** the perfluoroalkoxy polymer is poly(tetrafluoroethylene-co-perfluoropropylvinylether).

7. The sheet material according to any of the preceding claims, **characterized in that** the thread core has a proportion of 30 to 80 % by wt., in particular 35 to 60 % by wt., preferably 39 to 57 % by wt., relative to the total weight of the thread.

8. The sheet material according to any of the preceding claims, **characterized in that** the jacket surrounding the thread core has a proportion of 20 to 70 % by wt., in particular 40 to 65 % by wt., preferably 43 to 61 % by wt., relative to the total weight of the thread.

9. The sheet material according to any of the preceding claims, **characterized in that** the thread core has a diameter of 0.3 to 1.8 mm, in particular 0.4 to 0.8 mm, preferably 0.5 to 0.7 mm.

10. The sheet material according to any of the preceding claims, **characterized in that** the jacket surrounding the thread core has a thickness of 0.05 to 0.8 mm, in particular 0.06 to 0.3 mm, preferably 0.07 to 0.15 mm.

11. The sheet material according to any of the preceding claims, **characterized in that** the thread has a total diameter of 0.4 to 3.4 mm, in particular 0.5 to 1.4 mm, preferably 0.6 to 1.0 mm.

12. The sheet material according to any of the preceding claims, **characterized in that** the thread has a mass by length of 210 to 17500 tex, in particular 350 to 2900 tex, preferably 530 to 1400 tex.

13. A method for manufacturing a sheet material according to any of the preceding claims, having the steps:
a) transfer of several threads with a thread core and with a jacket surrounding the thread core, into several helices and/or coils, wherein the thread core has a polyetherketone and the jacket surrounding the thread core has a perfluoroalkoxy polymer,
b) overlapping joining of the helices and/or coils to one another and
c) connection of the helices and/or coils overlappingly joined to one another by insertion of insert threads into overlapping areas of the helices and/or coils overlappingly joined to one another.

## Revendications

1. Matériau en feuille présentant plusieurs hélices et/ou spirales disposées côte à côte et s'engageant les unes dans les autres quand elles sont adjacentes ainsi que plusieurs fils à insérer qui sont ajoutés pour assembler les hélices et/ou spirales ensemble dans des sections d'hélices et/ou de spirales se superposant les unes aux autres, des hélices et/ou spirales adjacentes, **caractérisé en ce que** les hélices et/ou spirales présentent chacune au moins un fil avec une âme de fil et une enveloppe entourant l'âme de fil, sachant que l'âme de fil présente un polyéthercétone et que l'enveloppe entourant l'âme de fil présente un perfluoroalkoxy.

2. Matériau en feuille selon la revendication 1, **caractérisé en ce que** le polyéthercétone est un polyaryléthercétone.

3. Matériau en feuille selon la revendication 1 ou 2, **caractérisé en ce que** le polyéthercétone est sélectionné parmi le groupe constitué des polyétheréthercétones, polyéthercétonecétones, polyétherétheréthercétones, polyétheréthercétonecétones, polyéthercétoneéthercétonecétones et des mélanges d'au moins deux des polyéthercétones cités.

4. Matériau en feuille selon l'une des revendications précédentes, **caractérisé en ce que** le polyéthercétone est un polyétheréthercétone.

5. Matériau en feuille selon l'une des revendications précédentes, **caractérisé en ce que** le perfluoroalkoxy est un polymère avec un élément structurel conformément à la formule I, sachant que R = CₙF₂ₙ₊₁ et n = 1, 2, 3, 4 ou 5.

6. Matériau en feuille selon l'une des revendications précédentes, **caractérisé en ce que** le perfluoroalkoxy est un poly(tétrafluoréthylène-co-perfluorpropylvinyléther).

7. Matériau en feuille selon l'une des revendications précédentes, **caractérisé en ce que** l'âme de fil présente un pourcentage de 30 % à 80 % en poids, en particulier de 35 % à 60 % en poids, de préférence de 39 % à 57 % en poids par rapport au poids total du fil.

8. Matériau en feuille selon l'une des revendications précédentes, **caractérisé en ce que** l'enveloppe entourant l'âme de fil présente un pourcentage de 20 % à 70 % en poids, en particulier de 40 % à 65 % en poids, de préférence de 43 % à 61 % en poids par rapport au poids total du fil.

9. Matériau en feuille selon l'une des revendications précédentes, **caractérisé en ce que** l'âme de fil présente un diamètre de 0,3 mm à 1,8 mm, notamment de 0,4 mm à 0,8 mm, de préférence de 0,5 mm à 0,7 mm.

10. Matériau en feuille selon l'une des revendications précédentes, **caractérisé en ce que** l'enveloppe entourant l'âme de fil présente une épaisseur de 0,05 mm à 0,8 mm, notamment de 0,06 mm à 0,3 mm, de préférence de 0,07 mm à 0,15 mm.

11. Matériau en feuille selon l'une des revendications précédentes, **caractérisé en ce que** le fil présente un diamètre total de 0,4 mm à 3,4 mm, notamment de 0,5 mm à 1,4 mm, de préférence de 0,6 mm à 1,0 mm.

12. Matériau en feuille selon l'une des revendications précédentes, **caractérisé en ce que** le fil présente une masse linéique de 210 tex à 17 500 tex, notamment de 350 tex à 2900 tex, de préférence de 530 tex à 1400 tex.

13. Procédé de fabrication d'un matériau en feuille selon l'une des revendications précédentes, présentant les étapes suivantes :
a) passage de plusieurs fils avec une âme de fil et une enveloppe entourant l'âme de fil, sachant que l'âme de fil est un polyéthercétone et que l'enveloppe entourant l'âme de fil présente un perfluoroalkoxy, dans plusieurs hélices et/ou spirales,
b) jonction des hélices et/spirales en les superposant entre elles et
c) assemblage des hélices et/ou spirales jointes de manière superposée entre elles par introduction des fils à insérer dans des zones se superposant, des hélices et/ou spirales jointes les unes aux autres en se superposant.
